# FASCICULE DE BREVET EUROPEEN

(11) **EP 1 043 444 B1**
(45) Date de publication et mention de la délivrance du brevet: **16.01.2008**
(21) Numéro de dépôt: 00400969.2
(22) Date de dépôt: 07.04.2000
(51) Int. Cl.: D06M 15/568

(54) **Agents de finissage pour matériaux textiles constitués de copolymères uréthane-oxyalcoylène**
Textilveredlungsmittel auf der Basis von Urethan-Alkylenoxidcopolymeren
Finishing agent for textile comprising urethane-alkylene oxide copolymers

(30) Priorité: 07.04.1999 FR 9904323
(43) Date de publication de la demande: 11.10.2000
(73) Titulaire: Protex, 92300 Levallois-Perret (FR)
(72) Inventeur: Durand, Frédéric Pierre-Marie, 41000 Blois (FR)
(74) Mandataire: Colas, Jean-Pierre

(56) Documents cités:
- EP-A- 0 445 077
- BE-A- 831 629
- CH-A- 389 566
- US-A- 4 164 535
- US-A- 5 692 936

## Description

La présente invention a pour objet de nouveaux agents de finissage polyvalents pour textiles appartenant à la classe des copolymères uréthane-oxyalcoylène ayant un pouvoir adoucissant élevé, permettant d'améliorer l'hydrophilie et la résistance à l'abrasion, et conférant des propriétés antistatiques.

La présente invention concerne également des mélanges synergiques entre ces nouveaux agents de finissage et différents adoucissants classiques.

De nombreux adoucissants sont actuellement utilisés tels que par exemple :
- les microémulsions d'amino-silicone,
- les émulsions de polyéthylène,
- les émulsions de silicone, et
- les adoucissants cationiques (amines, amides ou imidazolines dans lesquels les molécules d'azote sont sous la forme trivalente).

Les principales propriétés de ces adoucissants sont les suivantes :
- les microémulsions d'amino-silicone donnent un toucher doux et gonflant, mais leur influence sur l'hydrophilie est faible et elles entraînent un léger jaunissement des blancs au cours des étapes de séchage ou de thermofixation ;
- les émulsions de polyéthylène sont spécialement recommandées dans les traitements réalisés en présence de résines afin d'en amoindrir les effets négatifs sur le toucher et la résistance à l'abrasion. Améliorant la résistance à l'abrasion, elles sont ainsi retenues pour améliorer les opérations de coupe ou de couture. Les émulsions de polyéthylène permettent d'accroître la nervosité des fibres mais n'ont pas un pouvoir adoucissant élevé ;
- les émulsions de silicone donnent un toucher particulièrement doux et lisse mais elles n'ont pas d'influence sur l'hydrophilie des supports textiles et n'ont aucun pouvoir antistatique ;
- les adoucissants cationiques possèdent d'excellentes propriétés adoucissantes mais présentent un certain nombre d'inconvénients notamment :

- un jaunissement plus ou moins important des blancs et en particulier des blancs azurés optiquement ;
- une perte de l'hydrophilie et une instabilité en présence d'électrolyte.

Le développement des supports textiles à traiter et l'exigence au niveau des propriétés recherchées ont fait en sorte que les produits d'apprêts ont fortement évolué au niveau technologique et que de nouvelles molécules sont recherchées pour permettre aux ennoblisseurs de proposer des nouveaux touchers, de nouvelles propriétés sur les articles traités. Malgré tous les agents de finissage disponibles sur le marché, il existe toujours un besoin pour des agents de finissage dits polyvalents apportant un nouvel ensemble de propriétés.

La présente invention vise à satisfaire ce besoin.

L'invention concerne un agent de finissage ayant un pouvoir adoucissant élevé, améliorant l'hydrophilie des supports textiles traités et conférant des propriétés antistatiques et de résistance à l'abrasion, qui est sans influence néfaste sur le degré de blanc ou la nuance des supports textiles traités et compatible avec la plupart des apprêts classiques et des résines.

Il a été trouvé de façon inattendue, que certains des polymères décrits dans FR-B-2 280 644 comme agents de thermocoagulation de latex, pouvaient être utilisés comme agent de finissage polyvalent lors des opérations d'ennoblissement de textiles.

En effet, l'application de ces polymères sur différents supports textiles selon les procédés habituels des ennoblisseurs permet d'améliorer le toucher des supports textiles, d'augmenter le pouvoir hydrophile, de conférer un pouvoir antistatique et d'améliorer la résistance à l'abrasion des supports textiles traités.

La présente invention concerne des agents de finissage polyvalents pour textiles exempts de liant thermoactivable comprenant des copolymères uréthane-oxyalcoylène de la formule (1) suivante :

R-[-NH-CO-O-(-C₂H₄-O-)ₐ-(C₄H₈-O)_{b}-R']_{y}(N=C=O)ₓ (1)

dans laquelle R représente une structure aliphatique et/ou aromatique pouvant contenir des groupements biuret, uréthanne ou isocyanurate, R' est choisi parmi l'hydrogène, un radical alcoyle de moins de 8 atomes de carbone à chaîne droite ou à chaîne ramifiée, un radical aryle ou un radical alkylaryle, x est compris entre 0 et 1, y est supérieur à 2, a vaut au moins 1, b vaut au moins 1, la somme (a+b) vaut au moins 5. Par exemple la somme (a+b) peut valoir de 5 à 100 ou plus.

Les radicaux R et R' de la formule (1) sont bien connus de l'homme de l'art et des exemples typiques en sont les radicaux habituellement liés aux groupes isocyanates dans le cas de R, les radicaux généralement associés aux polyalcoylène glycols et à leurs éthers dans le cas de R'.

Les radicaux R peuvent être illustrés, par exemple, par les radicaux des formules (2) à (4) suivantes: dans laquelle (d) a une valeur comprise entre 2,4 et 2,8 ;

Les radicaux R' peuvent être illustrés, par exemple, par les radicaux méthyle, éthyle, propyle, butyle, isobutyle, 2-éthylhexyle, benzyle, phényle, tolyle, xylyle, octylphényle, nonylphényle, naphtyle, etc....

Les copolymères utilisés dans la présente invention sont obtenus par réaction d'un polyisocyanate avec au moins un copolymère choisi parmi les copolymères d'oxyéthylène et d'oxybutylène et les éthers monoalkyliques, monoaryliques ou monoalkylaryliques de ceux-ci.

La masse moléculaire des copolymères OE/OB et de leurs monoéthers est préférentiellement comprise entre 600 et 20000. Dans le cadre de l'invention, il est préférable d'utiliser des monoéthers des copolymères OE/OB. Toutefois, il est possible aussi d'utiliser un mélange de monoéther(s) de(s) copolymères OE/OB et de(s) copolymères OE/OB. Dans ce cas, le copolymère OE/OB ne doit pas dépasser 30% en poids du mélange monoéther de copolymère OE/OB - copolymère OE/OB.

Des polyisocyanates utiles aux fins de l'invention sont :
a) le poly(phénylène isocyanate) de formule : dans laquelle (d) a une valeur de 2,4 à 2,8.
b) le triphényl méthane triisocyanate de formule :
c) les polyisocyanates préparés par condensation d'un diisocyanate sur un polyol dans des conditions telles qu'il y ait plus de 2 groupes - N = C = 0 libres. Un exemple choisi de cette classe de polyisocyanates est le produit de réaction de 3 moles de toluylène diisocyanate sur une mole de triméthylol propane et dont la structure uréthane idéalisée est :
d) les polyisocyanates préparés par condensation d'un diisocyanate sur l'eau avec formation de cycles isocyanurates.
e) les polyisocyanates préparés par condensation d'un diisocyanate sur l'eau avec formation de groupes biuret. Un exemple de cette classe de polyisocyanates est le produit de condensation avec l'eau de 3 moles de 1-6 hexaméthylène diisocyanate et dont la structure biuret idéalisée est :

La liste d-dessus des polyisocyanates utilisables dans l'invention n'est pas limitative. D'autre part, les polyisocyanates peuvent être utilisés isolément ou en mélange.

Les copolymères de formule (1) sont utilisés sous forme de solution dans l'eau, généralement à une teneur en extrait sec de 10 à 75% , et plus particulièrement de 20 à 30% en poids.

La présente invention concerne également des mélanges synergiques entre les copolymères de formule (1) et différents agents de finissage classiques.

En effet, il a été observé que l'utilisation des copolymères de formule (1) en présence de divers agents classiques permettant d'augmenter la résistance à l'abrasion (émulsion de paraffine, de polyéthylène basse densité, de polyéthylène haute densité.....) permet d'accroître la résistance à l'abrasion à une valeur supérieure à celle conférée par chacun des agents appliqués isolément.

Ces mélanges contiennent :
- de 5 à 95% en poids et préférentiellement 10 à 30% de copolymère de formule (1), et
- de 5 à 95% en poids et préférentiellement 70 à 90% d'agent permettant d'augmenter la résistance à l'abrasion tel que, par exemple, les émulsions de paraffine, les émulsions de polyéthylène basse densité, et les émulsions de polyéthylène haute densité.

L'utilisation des copolymères de formule (1) comme agent de finissage dans les procédés d'ennoblissement, permet outre d'améliorer le toucher des supports, d'augmenter le pouvoir hydrophile, de conférer un pouvoir antistatique et d'améliorer la résistance à l'abrasion des supports traités sans affecter le degré de blanc, et ceci constitue également une caractéristique importante de la présente publication.

Les copolymères de formule (1) sont appliqués préférentiellement sur la matière fibreuse par imprégnation dans un bain de foulardage, puis les supports traités sont exprimés et séchés à une température de l'ordre de 100°C à 180°C. Les polymères de formule (1) peuvent également être introduits dans des pâtes d'impression ou dans des formulations d'enduction.

Les doses d'utilisation des copolymères de formule (1) pourront être comprises entre 2,5 g/l et 100 g/l ou plus, de préférence entre 5 et 75 g/l de bain de foulardage, et de 2,5 à 100 g/kg, de préférence de 10 à 75 g/kg de pâte d'impression ou de formulation d'enduction.

Les copolymères de formule (1) sont utiles pour traiter, notamment, un tissu, un tricot, ou un non-tissé en coton, laine, polyester, nylon, acrylique, viscose, ou un mélange de ces différentes matières fibreuses.

Les exemples donnés ci-après à titre indicatif et non limitatif permettront de mieux comprendre l'invention.

Les méthodes d'évaluation suivantes ont été utilisées :

### Pouvoir adoucissant :

Le pouvoir adoucissant est évalué par un groupe de 4 personnes et une note de douceur moyenne est donnée à échantillon. Le résultat du pouvoir adoucissant est indiqué par une note comprise dans une fourchette de 1 à 5.

La note 1 correspond à un échantillon non traité.

### Résistance à l'abrasion :

### Principe :

Le textile à tester est soumis à l'action d'un tissu de laine standard qui l'use par friction sous une charge de 500 g dans un abrasimètre de Type Baskerville et Lindsay.

Le test consiste à noter le nombre de tours nécessaires jusqu'à usure complète du tissu à évaluer.

Le résultat de résistance à l'abrasion est calculé en faisant la moyenne de 8 essais sur le même textile.

Plus le nombre de tours est élevé meilleure est la résistance à l'abrasion.

### Pouvoir antistatique :

En utilisant un appareil Static-Voltmeter (Rotschild R1019), on établit une différence de charges électrostatiques entre 2 points situés à 10 cm d'un matériau à tester et on mesure le temps nécessaire pour que cette charge descende de moitié (temps de demi-décharge).

Le résultat est exprimé par le temps de demi-décharge en secondes.

### Pouvoir hydrophile :

On mesure la hauteur d'eau montée par capillarité sur un échantillon textile placé verticalement au-dessus de l'eau, avec son extrémité inférieure baignant dans l'eau.

L'échantillon a une largeur de 2 cm et une hauteur de 20 cm.

La mesure de l'eau montée se fait au bout de 2 minutes.

Le résultat est exprimé en mm.

### Evaluation du jaunissement :

On mesure dans un spectrocolorimètre Minolta® CM-3600d le degré de blanc d'un échantillon de tissu traité avec l'agent de l'invention, comparativement à un échantillon non traité. La mesure du degré de blanc est faite sur des échantillons séchés à 120°C, puis traités à 180°C prenant 1 minute.

Le résultat est exprimé par la mesure du degré de blanc Wl CIE.

Le mode de fabrication des copolymères utilisés dans les exemples est celui indiqué dans l'exemple 1 du brevet français No. 2 280 644 de la demanderesse.

Le copolymère A est obtenu par réaction de poly(isocyanate de phénylène) sur un éther de polyalcoylène glycols de type OE/OB (copolymère d'éthylène glycol et de butylène glycol) de masse molaire égale à
895
ratio molaire alcool/isocyanate : 1,8
copolymère en solution dans l'eau, ajusté à 22% d'extrait sec.

Le copolymère B est obtenu par réaction de poly(isocyanate de phénylène) sur un éther de polyalcoylène glycols de type OE/OB (copolymère d'éthylène glycol et de butylène glycol) de masse molaire égale à 895
ratio molaire alcool/isocyanate : 1,6
copolymère en solution dans l'eau, ajusté à 22% d'extrait sec.

Le copolymère C est obtenu par réaction de poly(isocyanate de phénylène) sur un éther de polyalcoylène glycols de type OE/OB (copolymère d'éthylène glycol et de butylène glycol) de masse molaire égale à 895
ratio molaire alcool/isocyanate : 1,2
copolymère en solution dans l'eau, ajusté à 22% d'extrait sec.

### EXEMPLES 1 à 6

On imprègne un tissu 100% coton de grammage 125 g/m², dans différents bains de foulardage, les tissus sont ensuite exprimés et séchés à 120°C, puis on note l'effet adoucissant du traitement.

La composition des bains de foulardage et les résultats obtenus sont donnés dans le tableau suivant :

| Exemple | 1 | 2 | 3 | 4 | 5 | 6 | Témoin * |
|---|---|---|---|---|---|---|---|
| Copolymère A, g/l | 20 | 40 | | | | | 0 |
| Copolymère B, g/l | | | 20 | 40 | | | 0 |
| Copolymère C, g/l | | | | | 20 | 40 | 0 |
| Pouvoir adoucissant | 3 | 5 | 2 | 4,5 | 2 | 4 | 1 |

| | | | | | | | |
|---|---|---|---|---|---|---|---|
| *Témoin = tissu non traité | | | | | | | |

On constate ainsi que les échantillons traités ont subi un traitement adoucissant fort intéressant.

### EXEMPLES 7 à 12

On imprègne un tissu polyester/viscose de grammage 105 g/m², dans différents bains de foulardage, les tissus sont ensuite exprimés et séchés à 120°C puis on note l'effet adoucissant du traitement.

La composition des bains de foulardage et les résultats obtenus sont donnés dans le tableau suivant :

| Exemple | 7 | 8 | 9 | 10 | 11 | 12 | Témoin * |
|---|---|---|---|---|---|---|---|
| Copolymère A, g/l | 20 | 40 | | | | | 0 |
| Copolymère B, g/l | | | 20 | 40 | | | 0 |
| Copolymère C, g/l | | | | | 20 | 40 | 0 |
| Pouvoir adoucissant | 4 | 5 | 3 | 4,5 | 3 | 4 | 1 |

| | | | | | | | |
|---|---|---|---|---|---|---|---|
| *Témoin = tissu non traité | | | | | | | |

Après traitement, on enregistre des résultats comparables à ceux des exemples 1 à 6, soit un pouvoir adoucissant élevé.

Avec le support polyester/viscose le toucher obtenu est comparable à celui d'un tissu de soie.

### EXEMPLES 13 à 15

On imprime un tissu 100% coton de grammage 125 g/m², avec différentes pâtes d'impression, les tissus sont ensuite séchés à 120°C et thermofixés à 160°C, puis on note l'influence du traitement sur le toucher des supports traités.

Dans cet exemple on utilise pour la formulation des pâtes :
- un liant acrylique pour l'impression pigmentaire ayant un extrait sec de 45%,
- un épaississant synthétique dont la viscosité à 15 g/l dans l'eau est de 230 Pa.s (viscosité à 20°C), et
- un pigment rouge référencé dans le Color Index sous le n° Cl pigment Red 57.

La composition des pâtes d'impression et les résultats obtenus sont récapitulés dans le tableau suivant :

| Exemple | 13** | 14 | 15 |
|---|---|---|---|
| liant acrylique, g/l | 100 | 100 | 100 |
| épaississant synthétique, g/l | 15 | 15 | 15 |
| copolymère A, g/l | | 20 | 40 |
| pigment, g/l | 25 | 25 | 25 |
| pouvoir adoucissant | 1 | 3 | 5 |

| | | | |
|---|---|---|---|
| ** Exemple comparatif en dehors de l'invention | | | |

On constate ainsi que les supports imprimés avec les pâtes d'impression contenant le polymère A de formule (1) possèdent un toucher fort agréable.

### EXEMPLES 16 à 18

On imprègne un tissu acrylique 100% de grammage 145 g/m², dans différents bains de foulardage, les tissus sont ensuite exprimés et séchés à 120°C, puis on note les propriétés antistatiques des tissus.

La composition des bains de foulardage et les résultats obtenus sont résumés dans le tableau ci-dessous :

| Exemple | 16 | 17 | 18 | Témoin* |
|---|---|---|---|---|
| copolymère A, g/l | 10 | 20 | 50 | 0 |
| pouvoir antistatique | 45" | 10" | 0 | >1 heure |
| temps de ½ décharge | | | | |

Les valeurs obtenues avec les exemples 16-18 permettent de constater le pouvoir antistatique des polymères de formule (1).

### EXEMPLE 19

On imprègne des tissus de coton 100%, de polyester/viscose et d'acrylique 100% dans un bain de foulardage contenant uniquement 10 g/l de copolymère A, les tissus sont ensuite exprimés et séchés à 120°C, puis on mesure le pouvoir hydrophile.

Les pouvoirs hydrophiles obtenus sont présentés ci-après :

| | |
|---|---|
| tissu de coton (100%) non traité: | 15 mm |
| tissu de coton (100%) traité : | 35 mm |
| tissu de polyester/viscose non traité: | 20 mm |
| tissu de polyester/viscose traité : | 45 mm |
| tissu en acrylique (100%) non traité : | 8 mm |
| tissu en acrylique (100%) traité: | 60 mm. |

Après séchage on constate donc une grande hydrophilie des textiles traités. Les copolymères de formule (1) permettent d'améliorer très nettement l'hydrophilie des textiles. En l'absence d'addition du copolymère A dans le bain de foulardage les échantillons présentent tous une faible hydrophilie.

### EXEMPLES 20 à 22

On imprègne un tissu coton 100%, dans différents bains de foulardage, les tissus sont ensuite exprimés et séchés à 120°C, puis on note la résistance à l'abrasion des tissus.

La composition des bains de foulardage et les résultats obtenus sont donnés dans le tableau suivant :

| Exemple | 20 | 21 | 22 | Témoin* |
|---|---|---|---|---|
| copolymère A, g/l | 5 | 10 | 20 | 0 |
| résistance à l'abrasion, nb. de tours | 450 | 580 | 700 | 350 |

Les valeurs obtenues permettent de constater une nette amélioration de la résistance à l'abrasion par les copolymères de formule (1).

### EXEMPLE 23

On imprègne un tissu coton 100%, dans différents bains de foulardage, les tissus sont ensuite exprimés et séchés à 120°C, puis on note la résistance à l'abrasion des tissus.

On réalise un bain ayant la composition suivante :
10 g/l d'une solution aqueuse contenant:
   25% de copolymère A
   75% de produit P1
produit P1 : émulsion de polyéthylène oxydé dont l'extrait sec est de 24% en poids.

Le produit P1 appliqué seul à partir d'un bain à 10 g/l donne sur le coton 100% une résistance à l'abrasion de 750.

Après séchage on mesure la résistance à l'abrasion du support traité et elle est égale à 850.

Les résultats obtenus s'avèrent supérieurs à ceux pouvant être enregistrés dans les mêmes conditions, avec chacun des agents de finissage appliqués séparément, voire à une concentration relativement plus élevée telle que par exemple 10 g/l de copolymère A ou 10 g/l de produit P1.

### EXEMPLE 24

On opère dans les conditions identiques à celles de l'exemple 23, mais en utilisant un bain ayant la composition suivante :
10 g/l d'une solution aqueuse contenant:
   25% de copolymère A
   75% de produit P2
produit P2 : émulsion de polyéthylène oxydé haute densité dont l'extrait sec est de 24%.

Le produit P2 appliqué seul à raison de 10 g/l sur le coton 100% donne une résistance à l'abrasion de 1000.

Après séchage on mesure la résistance à l'abrasion du support textile traité et on la trouve égale à 1150.

Les résultats obtenus s'avèrent supérieurs à ceux pouvant être enregistrés dans les mêmes conditions, avec chacun des agents de finissage appliqués séparément, voire à une concentration relativement plus élevée telle que par exemple 10 g/l de polymère A ou 10 g/l de produit P2.

### EXEMPLE 25

On imprègne un tissu 100% coton azuré optiquement, dans différents bains de foulardage, les tissus sont ensuite exprimés et séchés à 120°C, puis traités thermiquement 1 minute à 180°C.

On note ensuite le degré de blanc des supports traités.

Le produit P3 est une émulsion d'amino-silicone dont l'extrait sec est de 25% en poids.

La composition des bains de foulardage et les résultats obtenus sont résumés dans le tableau ci-dessous:

| | | | | |
|---|---|---|---|---|
| Exemple | 25 | 26 | 27** | Témoin* |
| copolymère A | 20 | 40 | | 0 |
| produit P3 | | | 10 | 0 |
| degré de blanc après traitement à 180°C, WI CIE | 133,4 | 133,2 | 122,6 | 133,6 |

| | | | | |
|---|---|---|---|---|
| * témoin = tissu non traité ** donné à titre comparatif | | | | |

Le produit P3 est considéré comme un produit ayant une légère influence sur le degré de blanc.

Les résultats ci-dessus permettent de constater que les copolymères de formule (1) appliqués à haute température ne modifient pas le degré de blanc des textiles blancs azurés optiquement ou non.

## Revendications

1. Agents de finissage polyvalents pour textiles exempts de liant thermoactivable comprenant des copolymères uréthane-oxyalcoylène de la formule (1) suivante :
R-[-NH-CO-O-(C₂H₄-O-)ₐ-(C₄H₈-O)_{b}-R']_{y}(N=C=O)ₓ (1)
dans laquelle R représente une structure aliphatique et/ou aromatique pouvant contenir des groupements biuret, uréthanne ou isocyanurate, R' est choisi parmi l'hydrogène, un radical alcoyle de moins de 8 atomes de carbone à chaîne droite ou à chaîne ramifiée, un radical aryle ou un radical alkylaryle, x est compris entre 0 et 1, y est supérieur à 2, a vaut au moins 1, b vaut au moins 1, la somme (a+b) vaut au moins 5.

2. Agents de finissage selon la revendication 1, **caractérisés en ce que** R représente un radical des formules (2) à (4) suivantes : dans laquelle (d) a une valeur comprise entre 2,4 et 2,8 ; et

3. Agents de finissage selon la revendication 1, **caractérisés en ce que** R' représente un radical méthyle, éthyle, propyle, butyle, isobutyle, 2-éthylhexyle, benzyle, phényle, tolyte, xylyle, octylphényle, nonylphényle ou naphtyle.

4. Agents de finissage selon l'une quelconque des revendications 1 à 3, **caractérisés en ce que** les copolymères de formule (1) sont sous forme d'une solution dans l'eau présentant un extrait sec de 10 à 75% en poids.

5. Agents de finissage selon la revendication 4, **caractérisés en ce que** l'extrait sec est de 20 à 30% en poids.

6. Agents de finissage selon l'une quelconque des revendications 1 à 5, **caractérisés en ce qu'**ils sont appliqués par imprégnation dans un bain de foulardage, par impression ou par enduction.

7. Agents de finissage selon l'une quelconque des revendications 1 à 5, **caractérisés en ce qu'**ils sont utilisés à une concentration de 2,5 à 100 g/litre de bain de foulardage ou de 2,5 à 100 g/kg de pâte d'impression ou de formulation d'enduction.

8. Agents de finissage selon la revendication 7, **caractérisés en ce que** la concentration est de 5 à 75 g/litre de bain de foulardage.

9. Mélanges comprenant une émulsion de paraffine, de polyéthylène basse densité ou de polyéthylène haute densité, **caractérisés en ce qu'**ils comprennent en outre un agent de finissage tel que défini à l'une quelconque des revendications 1 à 8.

## Claims

1. Multipurpose finishing agents for textiles without a heat-activatable binder, comprising urethane-alkylene oxide copolymers having formula (I)
R-[-NH-CO-O-(C₂H₄-O-)ₐ-(C₄H₈-O)_{b}R']_{y}(N=C=O)ₓ (1)
wherein R is an aliphatic and/or aromatic moiety that can contain biuret, urethane or isocyanurate groups, R' is selected from hydrogen, a linear or branched alkyl group containing at least 8 carbon atoms, an aryl or alkylaryl group, x is 0 to 1, y is greater than 2, a is at least 1, b is at least 1 and the sum (a + b) is at least 5.

2. Finishing agents according to claim 1, **characterised in that** R is a group having formulae (2) to (4) wherein (d) is from 2.4 to 2.8;

3. Finishing agents according to claim 1, **characterised in that** R' is a methyl, ethyl, propyl, butyl, isobutyl, 2-ethylhexyl, benzyl, phenyl, tolyl, xylyl, octylphenyl, nonylphenyl or naphthyl group.

4. Finishing agents according to any one of claims 1 to 3, **characterised in that** the copolymers of formula (I) are in the form of a solution in water having a dry extract of from 10 to 75% by weight.

5. Finishing agents according to claim 4, **characterised in that** the dry extract is from 20 to 30% by weight.

6. Finishing agents according to any one of claims 1 to 5, **characterised in that** they are applied by impregnation in a padding bath, by printing or by coating.

7. Finishing agents according to any one of claims 1 to 5, **characterised in that** they are used in a concentration of from 2.5 to 100 g/litre of padding bath or in a concentration of from 2.5 to 100 g/kg of printing paste or coating composition.

8. Finishing agents according to claim 7, **characterised in that** the concentration is from 5 to 75 g/litre of padding bath.

9. Mixtures comprising a paraffin, low-density polyethylene or high-density polyethylene emulsion, **characterised in that** they also contain a finishing agent such as defined in any of claims 1 to 8.

## Patentansprüche

1. Vielseitig verwendbare Textilveredlungsmittel ohne thermisch aktivierbares Bindemittel, die Urethan-Alkylenoxid-Copolymere mit folgender Formel (1) umfassen:
R- [-NH-CO-O-(C₂H₄-O-)ₐ-(C₄H₈-O)_{b}-R']_{y}(N=C=O)ₓ (1)
wobei R eine aliphatische und/oder aromatische Struktur darstellt, die Biuret-, Urethan- oder Isocyanuratgruppen enthalten kann, R' aus Wasserstoff, einem Alkylrest mit weniger als 8 Kohlenstoffatomen mit unverzweigter Kette oder verzweigter Kette, einem Arylrest oder einem Alkylarylrest ausgewählt ist, x zwischen 0 und 1 liegt, y größer als 2 ist, a mindestens 1 entspricht, b mindestens 1 entspricht, die Summe (a+b) mindestens 5 entspricht.

2. Veredlungsmittel nach Anspruch 1, **dadurch gekennzeichnet, dass** R einen Rest mit den folgenden Formeln (2) bis (4) darstellt: wobei (d) einen Wert zwischen 2,4 und 2,8 aufweist; und

3. Veredlungsmittel nach Anspruch 1, **dadurch gekennzeichnet, dass** R' ein Methyl-, Ethyl-, Propyl-, Butyl-, Isobutyl-, 2-Ethylhexyl-, Benzyl-, Phenyl-, Tolyl-, Xylyl-, Octylphenyl-, Nonylphenyl- oder Naphthylrest ist.

4. Veredlungsmittel nach einem der Ansprüche 1 bis 3, **dadurch gekennzeichnet, dass** die Copolymere mit der Formel (1) in Form einer wässrigen Lösung vorliegen, die einen Festkörpergehalt von 10 bis 75 Gew.-% aufweist.

5. Veredlungsmittel nach Anspruch 4, **dadurch gekennzeichnet, dass** der Festkörpergehalt 20 bis 30 Gew.-% beträgt.

6. Veredlungsmittel nach einem der Ansprüche 1 bis 5, **dadurch gekennzeichnet, dass** sie durch Imprägnierung in einer Klotzflotte, durch Bedrucken oder durch Beschichten aufgebracht werden.

7. Veredlungsmittel nach einem der Ansprüche 1 bis 5, **dadurch gekennzeichnet, dass** sie in einer Konzentration von 2,5 bis 100 g/Liter Klotzflotte oder von 2,5 bis 100 g/kg Druckpaste oder Beschichtungsrezeptur verwendet werden.

8. Veredlungsmittel nach Anspruch 7, **dadurch gekennzeichnet, dass** die Konzentration 5 bis 75 g/Liter Klotzflotte beträgt.

9. Mischungen, die eine Emulsion aus Paraffin, Polyethylen niedriger Dichte oder Polyethylen hoher Dichte umfassen, **dadurch gekennzeichnet, dass** sie darüber hinaus ein Veredlungsmittel umfassen, wie es in einem der Ansprüche 1 bis 8 definiert ist.
